# EUROPÄISCHE PATENTSCHRIFT

(11) **EP 1 129 231 B1**
(45) Veröffentlichungstag und Bekanntmachung des Hinweises auf die Patenterteilung: **20.11.2002**
(21) Anmeldenummer: 99959190.2
(22) Anmeldetag: 30.09.1999
(51) Int. Cl.: C23C 14/02, C23C 28/00

(54) **VERFAHREN ZUM VAKUUMBESCHICHTEN VON METALLBAUTEILEN**
METHOD FOR VACUUM COATING METAL COMPONENTS
PROCEDE POUR APPLIQUER UN REVETEMENT SOUS VIDE SUR DES PIECES METALLIQUES

(30) Priorität: 30.09.1998 DE 19845803
(43) Veröffentlichungstag der Anmeldung: 05.09.2001
(73) Patentinhaber: SIEMENS AKTIENGESELLSCHAFT, 80333 München (DE)
(72) Erfinder: WOLKERS, Lutz, D-14169 Berlin (DE)
(86) Internationale Anmeldenummer: DE9903236
(87) Internationale Veröffentlichungsnummer: WO00018977

(56) Entgegenhaltungen:
- DE-A- 19 703 338
- US-A- 5 262 245
- US-A- 5 763 107

## Beschreibung

Häufig ist es erforderlich, Metallbauteile mit einer Oxidschicht zu versehen, um den Bauteilen an ihrer Oberfläche bestimmte mechanische oder chemische Eigenschaften zu verleihen; auch als Haftvermittlerschicht werden Oxidschichten auf Metallbauteilen häufig benötigt, damit in weiteren Prozeßschritten Beschichtungen auf den Metallbauteilen vorgenommen werden können. Dies gilt z. B für Turbinenschaufeln darstellende Metallbauteile, die zunächst mit einer Bond- bzw. Oxidationsschutzschicht z. B. aus MCrAlY ("M" steht hier für verschiedene Metalle) oder PtAl bedeckt sind und später mit einer Oxidschicht als Haftvermittlerschicht zu versehen sind.

Die US 5,763,107 offenbart ein Verfahren zum Herstellen einer Wärmedämmschicht für Superlegierungen, bei der unterhalb der Wärmedämmschicht eine Platin angereicherte Aluminiumschicht vorhanden ist, auf die eine dünne Oxidschicht aufgebracht wird. Die dünne Oxidschicht entsteht vorzugsweise durch einfaches Hochheizen in einer sauerstoffenthaltenden Atmosphäre.

Der Erfindung liegt die Aufgabe zugrunde, ein Verfahren zum Erzeugen einer homogenen Oxidschicht auf Metallbauteilen vorzuschlagen, mit dem sich die Oxidschicht kontrolliert und reproduzierbar aufbringen läßt.

Zur Lösung dieser Aufgabe wird gemäß Anspruch 1 ein Verfahren zum Erzeugen einer homogenen Oxidschicht auf Metallbauteilen vorgeschlagen, bei dem die Metallbauteile in allen ihren Bereichen in einer Vakuumkammer gleichmäßig erwärmt werden und nach Erreichen einer vorgegebenen Temperatur mit einem Sauerstoff -Argon Gemisch für eine vorgegebene Zeitdauer von etwa 10 Min. mit einem vorbestimmten Druck zwischen 1x10⁻³ und 8x10⁻² mbar beaufschlagt werden.

Ein wesentlicher Vorteil des erfindungsgemäßen Verfahrens besteht darin, daß mit ihm homogene Oxidschichten kontrolliert auf mit MCrAlY oder PtAl beschichteten Metallbauteilen aufbringbar und reproduzierbar sind, also in ihrer Schichtdicke und Struktur gezielt erzeugt werden können. Damit besteht die Möglichkeit, die Oxidationsschicht im Hinblick auf Haftungsund andere mechanische oder chemische Eigenschaften gezielt als eine eigenständige Schicht zu optimieren.

Bei einer bevorzugten Ausführungsform des erfindungsgemäßen Verfahrens zum Erzeugen einer homogenen Oxidschicht auf Turbinenschaufeln, die als Basismaterial Nickel- oder Kobaltbasis aufweisen und mit MCrAlY oder PtAl beschichtet sind, werden die Turbinenschaufeln in einer Kammer untergebracht, die evakuiert wird. Danach erfolgt unter Berücksichtigung der Masseverteilung der Turbinenschaufeln eine Elektronenbestrahlung mit unterschiedlicher Dosierung für den Fuß, das Blatt und die Kopfplatte der Turbinenschaufeln, wobei wegen der größeren Masse in den Füßen und in der Kopfplatte dort eine erheblich höhere Dosierung an Elektronenbestrahlung als für das Blatt vorgesehen wird. Hat die Turbinenschaufel überall gleich eine Mindesttemperatur von etwa 750 bis 850°C erreicht, dann wird für eine Mindestzeit von etwa 10 Minuten ein Sauerstoff-Argon-Gemisch mit einem Partialdruck zwischen 1x10⁻³ und 8x10⁻²mbar in die evakuierte Kammer eingefüllt. Ergebnis ist eine Turbinenschaufel, die eine homogene Oxidschicht mit einer Dicke zwischen 0,01 bis 5 µm hat.

Das beschriebene Verfahren kann in der Weise abgeändert werden, daß die mit einer Oxidschicht zu versehenden Metallbauteile über spezielle Gasduschen mit dem Sauerstoff-Argon-Gemisch bauteilspezifisch beaufschlagt werden, um eine besonders homogene Oxidschicht zu erzeugen.

## Patentansprüche

1. Verfahren zum Vakuumbeschichten von Metallbauteilen, bei dem
- die Metallbauteile in allen ihren Bereichen in einer Vakuumkammer mittels Elektronenbestrahlung gleichmäßig auf eine Temperatur von etwa 800°C vorgewärmt werden,
**dadurch gekennzeichnet, daß**
- nach Erreichen der vorgegebenen Temperatur zum Erzeugen einer homogenen Oxidschicht auf mit MCrAlY oder PtAl beschichteten Metallbauteilen diese mit einem Sauerstoff-Argon-Gemisch für eine Zeit von etwa 10 Minuten mit einem Druck zwischen 1x10⁻³ und 8x10⁻² mbar beaufschlagt werden.

## Claims

1. Process for vacuum coating metal components, in which
- the metal components, in all their regions, are uniformly preheated in a vacuum chamber by means of electron irradiation to a temperature of approximately 800°C,
**characterized in that**,
- after the predetermined temperature has been reached, in order to produce a homogeneous oxide layer on metal components coated with MCrAlY or PtAl, the said metal components are exposed to an oxygen/argon mixture for a time of approximately 10 minutes at a pressure of between 1 × 10⁻³ and 8 × 10⁻² mbar.

## Revendications

1. Procédé pour appliquer un revêtement sous vide à des pièces métalliques, dans lequel
- on préchauffe uniformément à une température d'environ 800°C les pièces métalliques dans toutes leurs parties dans une chambre sous vide au moyen d'une exposition à des électrons,
**caractérisé en ce que**
- après obtention de la température prescrite pour obtenir une couche homogène d'oxyde sur des pièces revêtues de McrAIY ou de PtAl, on les alimente en un mélange d'oxygène et d'argon pendant une durée de 10 minutes environ et sous une pression comprise entre 1 x 10⁻³ et 8 x 10⁻² mbar.
